# EUROPÄISCHE PATENTSCHRIFT

(11) **EP 3 478 431 B1**
(45) Veröffentlichungstag und Bekanntmachung des Hinweises auf die Patenterteilung: **08.01.2025**
(21) Anmeldenummer: 17733463.8
(22) Anmeldetag: 27.06.2017
(51) Int. Cl.: B22D 7/10, F27D 1/00, F27D 1/10, B22D 27/06, B22D 11/10, B22D 11/106, B22D 41/02

(54) **VERWENDUNG EINES WÄRMEDÄMMENDEN FORMKÖRPERS ZUR ISOLATION VON METALLSCHMELZEN GEGENÜBER DER ATMOSPHÄRE ODER EINEM METALLURGISCHEN GEFÄSS**
USE OF A HEAT-INSULATING MOULDED BODY TO INSULATE MOLTEN METALS WITH RESPECT TO THE ENVIRONMENT, OR A METALLURGICAL VESSEL
UTILISATION D'UN CORPS MOULÉ THERMO-ISOLANT POUR L'ISOLATION DE MÉTAUX EN FUSION PAR RAPPORT À L'ATMOSPHÈRE OU À UN RÉCIPIENT MÉTALLIQUE

(30) Priorität: 30.06.2016 DE 102016112044
(43) Veröffentlichungstag der Anmeldung: 08.05.2019
(73) Patentinhaber: Refratechnik Holding GmbH, 80807 München (DE)
(72) Erfinder: JANSEN, Helge, 40547 Düsseldorf (DE); SCHEMMEL, Thomas, 40668 Meerbusch (DE); STEIN, Dr. Petra, 37079 Göttingen (DE); SCHÖLWER, Michael, 42551 Velbert (DE)
(74) Vertreter: Dr. Solf & Zapf Patent- und Rechtsanwalts PartG mbB
(86) Internationale Anmeldenummer: PCT/EP2017/065921
(87) Internationale Veröffentlichungsnummer: WO 2018/002096

(56) Entgegenhaltungen:
- EP-A1- 1 728 571
- DE-A1- 2 847 807
- GB-A- 2 112 374
- GB-A- 2 347 143
- JP-A- S57 202 950
- US-A- 3 558 591

## Beschreibung

Die vorliegende Erfindung betrifft die Verwendung eines wärmedämmenden, feuerfesten, ungebrannten Formkörpers, insbesondere einer Platte, zur thermischen Isolation von Metallschmelzen, insbesondere von Stahlschmelzen, und/oder eines erstarrenden Gussblocks, gegenüber der umgebenden Atmosphäre oder einem metallurgischen Gefäß, insbesondere bei der Herstellung von Stahl in Stahlwerken.

Die vorliegende Erfindung betrifft insbesondere die Verwendung einer wärmedämmenden Abdeckplatte zum Abdecken von Metallschmelzen, insbesondere von Stahlschmelzen, und/oder eines erstarrenden Gussblocks, die sich in einem metallurgischen Gefäß befinden.

Die vorliegende Erfindung betrifft auch die Verwendung eines wärmedämmenden, feuerfesten, ungebrannten Formkörpers zur thermischen Isolation einer feuerfesten Auskleidung.

In der Metallurgie ist es üblich, die freie Oberfläche der sich in einem offenen metallurgischen Gefäß befindlichen Metallschmelze, insbesondere der Stahlschmelze, mit einem Abdeckmittel abzudecken. Das Abdeckmittel bildet eine Schutz- und Wärmedämmschicht. Es schirmt einerseits das Metallschmelzbad vor atmosphärischen Gasen ab, um unerwünschte chemische Reaktionen der Metallschmelze zu vermeiden. Andererseits dient es zur Isolation bzw. Wärmedämmung gegenüber der Atmosphäre. Somit sorgt das Abdeckmittel für eine gute Oberflächenqualität.

Als Abdeckmittel werden üblicherweise lose Schüttungen aus feuerfesten Materialien, insbesondere aus Reisschalenasche verwendet. Reisschalenasche wird in großen Mengen in vielen Reis produzierenden Ländern hergestellt. Sie fällt als Nebenprodukt bei der Verbrennung von Reisschalen (Spelzen) an.

Wenn diese verbrannt werden, entsteht Reisschalenasche, die chemisch sehr rein ist und zu 94-96% aus SiO₂ in amorpher Form besteht. Reisschalenasche wird deshalb auch als biogene Kieselsäure bezeichnet. Sie hat einen sehr hohen Schmelzpunkt von ca. 1.650 °C. Bei der Herstellung verbrennen die flüchtigen Bestandteile, wobei aber eine einzigartige, mikroporöse Struktur des SiO₂ erhalten bleibt. Aus dieser Struktur resultiert sowohl eine extrem niedrige Wärmeleitfähigkeit als auch ein niedriges Schüttgewicht der Reisschalenasche. Reisschalenasche bewirkt aufgrund dessen zwar eine hervorragende Wärmedämmung, allerdings führt sie aufgrund ihrer hohen Feinheit, insbesondere beim Aufbringen auf die Metallschmelzenoberfläche, zu einer hohen Staubbelastung, die gesundheitsgefährdend sein kann, z.B. Augenverletzungen hervorrufen kann. Denn die Feinstaubpartikel können in den menschlichen Körper gelangen. Deshalb müssen beispielsweise Absaugeinrichtungen installiert werden, welche wiederum aufgrund des Absaugens der Reisschalenasche zu Materialverlusten führen.

Aus diesem Grund, ist es auch bekannt, anstelle der reinen Reisschalenasche, Granulate als Abdeckmittel zu verwenden. Die Granulate bestehen aus granulierten feuerfesten Materialien, die mittels eines Bindemittels verfestigt sind. Beispielsweise gehen derartige Granulate aus der DE 10 2013 000 527 A1, der DE 197 28 368 C1 und der DE 197 31 653 C2 hervor.

Die Granalien der DE 10 2013 000 527 A1 enthalten hauptsächlich, vorzugsweise bis zu 90 Gew.-%, Kieselgur. Als Bindemittel wird z.B. Bentonit, Wasserglas oder Zellulose verwendet. Auch können die Granalien Polyvinylpolypyrrolidon als Bindemittel enthalten. Das Granulat schmilzt nach einiger Zeit auf.

Das Granulat der DE 197 28 368 C1 weist Granalien auf, die hergestellt werden aus Reisschalenasche, einem organischen, gelbildenden Bindemittel in Mengen von 1 bis 10 Gew.-% sowie Wasser in Mengen von 20 bis 100 Gew.-%.

Die Kügelchen/Pellets des Granulats der DE 197 31 653 C2 bestehen aus Reisschalenasche, die mit einer oberflächenaktiven Substanz und einem Bindemittel gemischt wird. Bei der oberflächenaktiven Substanz kann es sich um Natriumalginat, Natriumsalz von Carboxymethylcellulose, Natriumhexametaphosphat oder Mischungen daraus handeln. Bei dem Bindemittel kann es sich um Polyvinylalkohol, Melasse, Natriumhexametaphosphat, Portland-Zement, Natriumsilikat und ausgefälltes Calciumcarbonat und Mischungen daraus handeln. Die Kügelchen/Pellets werden nach dem Mischen und Verpressen getrocknet und dann bei einer Temperatur von 800-1400 °C gebrannt.

Die Granulate führen zwar zu einer deutlich verringerten Staubbelastung im Vergleich zu reiner Reisschalenasche. Sie weisen aber auch ein höheres Schüttgewicht auf und führen somit zu einer schlechteren Isolation. Zudem sind sie herstellungsbedingt deutlich teurer als Schüttungen aus reiner Reisschalenasche.

Bei den abzudeckenden metallurgischen Gefäßen handelt es sich insbesondere um einen Metallverteiler, bevorzugt einen Stranggießverteiler (Tundish), eine Gießpfanne oder eine Kokille für den steigenden oder fallenden Blockguss. Beim Blockguss wird das flüssige Metall in eine stehende Form (Kokille) eingefüllt und erstarrt in dieser. Das Einfüllen kann sowohl von oben (fallender Blockguss) als auch über ein Zuführsystem von unten (steigender Blockguss) geschehen. Nach dem Erstarren wird die Kokille gestrippt, also vom erstarrten Metall gezogen und der Gussblock wird weiterverarbeitet.

Während die Stahlschmelze in der Kokille erstarrt, können sich vor allem im Blockkopf Schwindungshohlräume (Lunker) bilden. Bestandteile mit relativ niedriger Schmelztemperatur werden vor der Kristallisationsfront höher schmelzender Bestandteile her nach oben getrieben. Dadurch und durch die Strömung aufsteigender Gasblasen können sich Elemente wie Schwefel, Phosphor und Kohlenstoff im Blockkopf konzentrieren. Es entstehen so genannte Blockseigerungen. Durch aufgeschwemmte Schlacke kommt es also zu "Kopfabfall". Daher muss der betreffende obere Bereich des Blocks vor der Weiterverarbeitung abgetrennt werden.

Durch eine gute thermische Isolation des Blockkopfes kann die Metallschmelze im Blockkopf länger flüssig gehalten werden und erstarrt langsamer. Der Gussblock wird durchgehend dicht und der abzutrennende Teil bleibt relativ klein. Die Kopfisolierung ist im Blockguss daher besonders wichtig.

Beim steigenden Blockguss bei der Stahlerzeugung wird zur Blockkopfisolierung üblicherweise zunächst eine Halteplatte oder eine Metallstange auf die Kokille aufgelegt. Die Halteplatte besteht in der Regel aus wärmeliefernden Materialien (sog. "exotherme Platte") aus Mischungen von verschiedenen feuerfesten Oxiden mit Metallpulver und häufig fluoridhaltigen Komponenten. An der Halteplatte oder der Metallstange ist mittels eines Strickes ein Sack mit Gießpulver befestigt. Der Sack verbrennt nach kurzer Zeit aufgrund der hohen Wärme der Stahlschmelze, so dass sich das Gießpulver auf der Stahlschmelze verteilt und zwischen der Kokille und dem Stahlbad als Trenn- und Schmiermittel wirkt. Anschließend wird die Halteplatte oder die Metallstange entfernt und manuell die jeweilige Schüttung als Abdeckmittel auf die Metallschmelzenoberfläche aufgegeben. Dieses Verfahren ist sehr aufwendig und durch die unmittelbare Nähe zur heißen Kokille für den Ausführenden gefährlich.

Es ist zudem bekannt, durch eine ringförmige Isolationshaube (sog. "Gießhaube") den Kopflunker im Blockkopf zu minimieren. Die Isolationshaube ist als getrenntes Bauteil am oberen Ende der Kokille bzw. am Kokillenkopf angeordnet und in diesen eingesetzt. Sie isoliert so den Kokillenkopf von der Stahlschmelze im Bereich des Blockkopfes. Die Isolationshaube kann als einteiliges Bauteil ausgebildet sein oder aus mehreren miteinander verbundenen Platten bestehen. Die einteiligen Isolationshauben und die Platten bestehen in der Regel aus thermisch isolierendem Material.

Die EP 1 728 571 A1 offenbart einen isolierenden Speiser zur Verwendung in der Gießereiindustrie, der keramische Hohlkugeln, Glas-Hohlkugeln, ausgehärtetes Bindemittel und gegebenenfalls Fasermaterial aufweist. Das erhärtete Bindemittel kann beispielsweise ein Duroplastbildner, Silikatbildner, Stärke, vorzugsweise z. B. Wasserglas sein. Des Weiteren geht aus der EP 1 728 571 A1 hervor, dass der Speiser als sonstige Füllmaterialien biogene Kieselsäure, z. B. Reisschalenasche aufweisen kann. Vorzugsweise liegt die Gesamtmenge an Glas-Hohlkugeln und keramischen Hohlkugeln dabei im Bereich 40 bis 60 Gew.-%.

Gemäß der EP 1 728 571 A1 erfolgt das Herstellen des Speisers durch Mischen der Komponenten, Formen der Mischung zu einem Speiser und Aushärten des geformten Speisers. Der Schritt des Formens erfolgt dabei nach dem Slurry-Verfahren oder dem Grünstands-Verfahren.

Die GB 2 347 143 A befasst sich einer Zusammensetzung zur Herstellung eines gut wärmedämmenden Produktes, wobei die Zusammensetzung biogene Kieselsäure, Fasern und ein Bindemittel aufweist und die biogene Kieselsäure im Wesentlichen frei von Cristobalit ist. Bei dem Material aus biogener Kieselsäure kann es sich um Reisschalenasche handeln. Die Produkte werden beispielhaft mit 400 Liter Wasser hergestellt, so dass eine Schlämme hergestellt wird. Das Bindemittel kann Silikasol aufweisen oder es kann sich bei dem Bindemittel um ein Harz handeln. Im Rahmen der Beispiele wird eine Kombination aus Silikasol und Stärke verwendet. In dem angegebenen Beispiel ist der Anteil an weiteren Zuschlagstoffen (Mineralfasern, Alumina, Kaolin) zudem deutlich größer als 50 Gew.-%.

Des Weiteren offenbart die GB 2 347 143 A als beispielhafte Verwendungen für die Produkte Gießbecher und Gießpfannen, die im Hüttenwesen verwendet werden.

Die DE 28 47 807 A1 offenbart ein leichtes, feuerfestes, isolierendes Material in Plattenform, dessen Komponenten trocken gemischt, unter Druck geformt und mit einem chemischen Bindemittel gebunden sind. Das Material wird aus einer trockenen Mischung von 40-85 %, vorzugsweise 50-75 %, Reisschalenasche, 15-60 %, vorzugsweise 25-50 %, Perlit und 0-10 %, vorzugsweise 2-5 %, Mineralwolle, hergestellt, wobei der Mischung Wasser beigemischt wird und die Mischung mit einem Phosphatbinder, vorzugsweise Monoaluminiumphosphat, gebunden ist sowie unter Druck in Plattenform gebracht und getrocknet wird. Das Material wird für Futter von Industrieöfen verwendet.

Die US 3,558,591 offenbart eine Formmasse zur Verwendung bei der Herstellung von Gießaufsatzauskleidungen mit 15 bis 50 Gew.-% Fasermaterial, 40 bis 80 Gew.-% feuerfestem Füllstoff und 0,5 bis 10 Gew.-% eines Bindemittels. Der feuerfeste Füllstoff kann ganz oder teilweise aus Leichtfüllstoff bestehen, bestehend aus Diatomenerde, Blasenaluminiumoxid, hohlen Siliciumdioxidmikrokügelchen, calcinierten Reisschalen oder Puzzolan. Beispielhaft werden als Bindemittel Natriumsilikat, natürliche Gummiarten, Getreidemehl und wärmehärtende Harze offenbart, wobei vorzugsweise Harze verwendet werden. Die Herstellung erfolgt gemäß der US 3,558,591 indem eine Schlämme hergestellt wird und das Wasser anschließend mit einer Art Sieb herausgefiltert wird. Die in der US 3,558,591 im Rahmen der Beispiele angegebenen Kaltbiegefestigkeiten liegen bei nur 0,45, 0,51 bzw. 0,48 MPa. Eine gute Gasdurchlässigkeit ist gemäß der US 3,558,591 von Bedeutung, um die entstehenden Guss-Gase abzuführen und damit die Blasenbildung zu vermeiden.

Aufgabe der vorliegenden Erfindung ist die Bereitstellung eines wärmedämmenden Formkörpers, insbesondere einer wärmedämmenden Platte, der zur thermischen Isolation von Metallschmelzen, insbesondere von Stahlschmelzen, gegenüber der umgebenden Atmosphäre und/oder einem metallurgischen Gefäß, insbesondere bei der Herstellung von Stahl, verwendet wird, wobei der Formkörper einfach und kostengünstig herstellbar sein soll, eine gute Wärmedämmung gewährleisten soll und weder gesundheits- noch umweltschädlich sein soll.

Außerdem soll ein derartiger Formkörper bereitgestellt werden, der zur thermischen Isolation einer feuerfesten Auskleidung verwendet wird.

Diese Aufgabe wird durch die Verwendung eines Formkörpers, bevorzugt einer Platte, gemäß Anspruch 1 und durch die Verwendung eines Formkörpers gemäß Anspruch 15 gelöst. Vorteilhafte Weiterbildungen der Erfindung sind in den sich anschließenden Unteransprüchen gekennzeichnet.

Im Folgenden wird die Erfindung anhand einer Zeichnung beispielhaft näher erläutert. Es zeigen:
- Figur 1:: Schematisch einen Querschnittsausschnitt durch die erfindungsgemäß verwendete Platte
- Figur 2:: Schematisch und stark vereinfacht eine Kokille für den aufsteigenden Blockguss vor Beginn des Gießvorgangs mit einer Abdeckplatte
- Figur 3:: Die Kokille gemäß Figur 2 während des Gießvorganges
- Figur 4:: Die Kokille gemäß Figur 2 am Ende des Gießvorganges
- Figur 5:: Schematisch und stark vereinfacht einen Gießverteiler vor dem Anguss
- Figur 6:: Den Gießverteiler gemäß Figur 5 nach dem Anguss

Gemäß einer ersten Ausführungsform der Erfindung wird der Formkörper 1 zur thermischen Isolation einer Metallschmelze, insbesondere einer Stahlschmelze, und/oder eines aus der Metallschmelze erstarrenden metallischen Gussblocks 14 verwendet.

Gemäß einer zweiten Ausführungsform der Erfindung wird der Formkörper 1 als thermische Isolation in einem Mehrschichtmauerwerk oder in Wärmebehandlungsöfen für feuerfeste Auskleidungen oder als Korrosionssperre (z.B. gegen Alkaliangriff) oder als Brandschutzauskleidung oder als Filtermaterial für Heißgase verwendet.

Der erfindungsgemäß verwendete, ungebrannte Formkörper 1 (Fig. 1-6) weist eine Bindemittelmatrix 2 aus zumindest einem abgebundenen Bindemittel auf, in welches Zuschlagkörner 3 aus biogener Kieselsäure, bevorzugt aus Reisschalenasche, eingebettet bzw. eingebunden sind. Die Zuschlagkörner 3 sind in der Bindemittelmatrix 2 verteilt. Bei dem Bindemittel handelt es sich um ein permanentes Bindemittel. Bei einem permanenten Bindemittel handelt es sich um ein Bindemittel, welches unterhalb der Temperatur für den keramischen Brand erhärtet, sich aber bei Temperaturbelastung, insbesondere in einer O₂-Atmosphäre, nicht verflüchtigt, sondern umwandelt und eine Bindematrix mit keramischer oder anderer Bindung ausbildet. Permanente Bindemittel sorgen somit für den Zusammenhalt des ungebrannten Formkörpers 1 bei Raumtemperatur als auch im Einsatz unter Temperaturbelastung, insbesondere in einer O₂-Atmosphäre. Im Gegensatz dazu brennt ein temporäres Bindemittel bei Temperaturbelastung aus und verflüchtigt sich. Permanente Bindemittel erhärten bei einer Temperatur unterhalb der Temperatur für den keramischen Brand, z.B. bei Raumtemperatur, z.B. hydraulisch oder chemisch (anorganisch oder organisch-anorganisch) oder organisch. Unter Temperaturbelastung bilden sie z.B. durch Versinterung eine direkte keramische Bindung. Phosphatbindungen und Zementbindungen werden bei Temperaturbelastung beispielsweise umgewandelt, bleiben aber bestehen.

Gemäß der ersten Ausführungsform der Erfindung handelt es sich bei dem permanenten Bindemittel um Wasserglas oder einen Sol-Gel-Binder oder einen Phosphatbinder oder Tonerdezement oder Portlandzement.

Gemäß der zweiten Ausführungsform der Erfindung handelt es sich bei dem permanenten Bindemittel um Wasserglas oder einen Sol-Gel-Binder oder Tonerdezement oder Portlandzement.

Die Bindemittelmatrix 2 kann selbstverständlich auch aus mehreren permanenten Bindemitteln bestehen. Dadurch können in besonders vorteilhafter Weise bestimmte Eigenschaften des Formkörpers 1 eingestellt werden.

Auch kann die Bindemittelmatrix 2 zusätzlich zumindest ein abgebundenes temporäres Bindemittel aufweisen. Vorzugsweise besteht die Bindemittelmatrix 2 allerdings ausschließlich aus einem oder mehreren permanenten, abgebundenen Bindemitteln. Es handelt sich somit um eine permanente Bindemittelmatrix 2.

Gemäß der ersten Ausführungsform der Erfindung handelt es sich bei der biogenen Kieselsäure erfindungsgemäß ausschließlich um Reisschalenasche.

Gemäß der zweiten Ausführungsform der Erfindung handelt es sich bei der biogenen Kieselsäure vorzugsweise ausschließlich um Reisschalenasche. Es kann sich aber auch um Diatomeenerde (Kieselgur) oder Kieselschiefer oder diagenetisch zu Gestein verfestigte Radiolarienskelette oder Schwämme aus Opal, handeln. Es können auch Mischungen unterschiedlicher biogener Kieselsäuren als Zuschlagstoff vorhanden sein.

Des Weiteren kann der Formkörper 1 gemäß beiden Ausführungsformen auch weitere Zuschlagstoffe aus feuerfestem Material aufweisen. Zuschlagstoffe im Sinne der Erfindung sind allgemein Stoffe, die bzw. deren Körner in der Bindemittelmatrix 2 verteilt sind und in diese eingebunden bzw. eingebettet sind. Die Zuschlagstoffe reagieren dabei beim Abbinden nicht oder nur oberflächlich mit dem Bindemittel. Die Zuschlagkörner sind somit im Wesentlichen mechanisch in die Bindemittelmatrix 2 eingebunden.

Insbesondere weist der Formkörper 1 Mikrosilika, bevorzugt pyrogene und/oder gefällte Kieselsäure, als Zuschlagstoff auf. Auch kann der Formkörper 1 expandierten Perlit und/oder expandierten Vermiculit und/oder geblähten Ton und/oder anorganische Fasern, bevorzugt Mineral- und/oder Schlacken- und/oder Glas- und/oder Keramik-Fasern, und/oder Flugaschen und/oder (Kraftwerks-) Filterstäube als Zuschlagstoff aufweisen.

Mikrosilika, Flugaschen und/oder (Kraftwerks-) Filterstäube können auch reagieren und die Bindemittelmatrix ausbilden, je nachdem, ob Reaktionspartner in der Mischung vorhanden sind. In diesem Fall werden sie nicht zu den Zuschlagstoffen, sondern zum Bindemittel gezählt.

Gemäß der ersten Ausführungsform der Erfindung besteht der Zuschlag des Formkörpers 1 zu mindestens 50 Gew.-%, bevorzugt zu mindestens 80 Gew.-%, besonders bevorzugt zu mindestens 90 Gew.-%, aus Reisschalenasche, jeweils bezogen auf den Gesamtgehalt (Trockenmasse) an Zuschlagstoffen. Vorteilhafterweise weist der Formkörper 1 ausschließlich Reisschalenasche als Zuschlagstoff auf. Der Zuschlag des Formkörpers 1 besteht somit vorteilhafterweise zu 100 Gew.-% aus Reisschalenasche.

Gemäß der zweiten Ausführungsform der Erfindung besteht der Zuschlag des Formkörpers 1 zu mindestens 50 Gew.-%, bevorzugt zu mindestens 80 Gew.-%, besonders bevorzugt zu mindestens 90 Gew.-%, aus biogener Kieselsäure, bevorzugt aus Reisschalenasche, jeweils bezogen auf den Gesamtgehalt (Trockenmasse) an Zuschlagstoffen. Vorteilhafterweise weist der Formkörper 1 ausschließlich biogene Kieselsäure, bevorzugt ausschließlich Reisschalenasche, als Zuschlagstoff auf. Der Zuschlag des Formkörpers 1 besteht somit vorteilhafterweise zu 100 Gew.-% aus biogener Kieselsäure, bevorzugt zu 100 Gew.-% aus Reisschalenasche.

Die Herstellung des erfindungsgemäßen Formkörpers 1 erfolgt wie folgt:
Zunächst werden die trockenen Bestandteile gemischt. Bei den trockenen Bestandteilen handelt es sich um die biogene Kieselsäure, insbesondere die Reisschalenasche, und gegebenenfalls die anderen Zuschlagstoffe sowie gegebenenfalls zumindest ein permanentes Bindemittel, falls dieses in trockener Form vorliegt. Anschließend wird der Trockenmischung Wasser oder ein anderes flüssiges Lösungsmittel zum Lösen oder Dispergieren oder Aktivieren des Bindemittels zugegeben. Zumindest ein permanentes Bindemittel kann aber auch in bereits gelöster bzw. dispergierter Form vorliegen und der Trockenmischung aus den übrigen Bestandteilen in flüssiger Form zugegeben werden.

Die Zusammensetzung der fertigen Mischung wird vorzugsweise so eingestellt, dass die Mischung nach 30s unter Vibration ein Ausbreitmaß, bestimmt in Anlehnung an DIN EN ISO 1927-4 (03/2013), von 200 bis 500 mm, bevorzugt 250 bis 350 mm. aufweist, ohne dass eine Auftrennung zwischen Grob- und Feinkornanteilen auftritt, wie dies bei reiner Reisschalenasche der Fall ist.

Vorzugsweise weist die fertige Mischung bzw. der fertige Versatz zur Herstellung des Formkörpers 1 bezüglich der trockenen Bestandteile folgende Zusammensetzung bezogen auf die gesamte Trockenmasse auf, wobei sich die einzelnen Bestandteile zu 100 Gew.-% ergänzen:

| | **Anteil [Gew.-%]** | |
|---|---|---|
| | | vorzugsweise |
| Reisschalenasche | 20,0 bis 95,0 | 45,0 bis 90,0 |
| Permanentes Bindemittel | 5,0 bis 30,0 | 10,0 bis 20,0 |
| Weitere Zuschlagstoffe | 0 bis 20,0 | 0 bis 10,0 |
| Sonstige Bestandteile | 0 bis 30,0 | 0 bis 25,0 |

Des Weiteren beträgt das Gewichtsverhältnis des flüssigen Lösungsmittels, vorzugsweise des Wassers, zu den trockenen Bestandteilen vorzugsweise 2:1 bis 1:9, bevorzugt 1:1 bis 3:7.

Die verwendete Reisschalenasche weist zudem vorzugsweise folgende chemische Zusammensetzung gemäß DIN EN ISO 12677 (02/2013) auf, wobei sich die einzelnen Bestandteile (glühverlustfrei) zu 100 Gew.-% addieren:

| | **Anteil [Gew.-%]** | |
|---|---|---|
| | | vorzugsweise |
| SiO₂ | 92 bis 98 | 94 bis 97 |
| P₂O₅ | 0,5 bis 2,0 | 0,5 bis 1,5 |
| K₂O | 1,0 bis 3,0 | 1,5 bis 2,5 |
| Rest-Oxide | 0,5 bis 3,0 | 1,0 bis 2,0 |

Die verwendete biogene Kieselsäure, insbesondere die Reisschalenasche, weist außerdem vorzugsweise folgende Kornverteilung gemäß DIN 66165-2 (04/1987) bezogen auf die Trockenmasse auf, wobei sich die einzelnen Bestandteile zu 100 Gew.-% addieren:

| **Korngröße [mm]** | **Anteil [Gew.-%]** | |
|---|---|---|
| | | vorzugsweise |
| ≥ 2,0 | 0 bis 3,0 | 0,01 bis 0,5 |
| < 2,0 - 1,0 | 0,05 bis 4,0 | 0,1 bis 2,0 |
| < 1,0 - 0,5 | 1,0 bis 40,0. | 1,5 bis 35,0 |
| < 0,5 - 0,3 | 3,95bis 40,0 | 8,39 bis 30,0 |
| < 0,3 | 30,0 bis 95,0 | 40,0 bis 90,0 |

Das Schüttgewicht gemäß DIN EN 1097-3 (06/1998) der verwendeten biogene Kieselsäure, insbesondere der Reisschalenasche, beträgt vorzugsweise 0,05 bis 0,5 g/cm³, bevorzugt 0,1 bis 0,4 g/cm³.

Die fertige Mischung wird anschließend in eine Form gegeben und in dieser verdichtet. Das Verdichten erfolgt gemäß der ersten Ausführungsform erfindungsgemäß und gemäß der zweiten Ausführungsform vorzugsweise mittels Auflastvibration oder uniaxialem Pressen.

Bei der Auflastvibration befindet sich die Form auf einem Vibrationstisch. Auf die sich in der Form befindliche fertige Mischung wird ein Gewicht aufgelegt, der Vibrationstisch aktiviert und die Mischung mittels Vibration verdichtet. Mittels Auflastvibration werden in der Regel kleinere Formate hergestellt.

Beim uniaxialen Pressen wird die mit der fertigen Mischung befüllte Form in eine Presse eingelegt, wobei auf die Mischung eine Deckplatte aufgelegt wird. Dann wird der Oberstempel der Presse gegen die Deckplatte gefahren und die Mischung so mit bestimmtem Druck verdichtet. Vorzugsweise werden mehrere Presshübe durchgeführt. Mittels uniaxialem Pressen werden in der Regel größere Formate hergestellt.

Nach dem Verdichten wird der grünfeste Formkörper entformt und Abbinden gelassen. Die Temperatur zum Abbinden wird so gewählt, dass das Bindemittel abbindet bzw. erhärtet. Sie liegt unterhalb der Temperatur für den keramischen Brand. Der erfindungsgemäße Formkörper 1 ist somit ungebrannt. Zementgebundene Formkörper werden vorzugsweise bei Raumtemperatur abbinden gelassen, bevorzugt bis zur Gewichtskonstanz. Bei anderen Bindemitteln, z.B. bei Wasserglas oder Sol-Gel-Binder erfolgt das Abbinden lassen insbesondere bei 110 bis 200 °C für vorzugsweise 4 bis 12 h. Phosphatgebundene Formkörper werden vorzugsweise Abbinden gelassen bei Temperaturen von 200 bis 500 °C um eine vollständige Bindung unter Wasserabgabe zu gewährleisten oder bis 1000 °C um eine wasserunlösliche Bindung zu erhalten.

Der erfindungsgemäß verwendete Formkörper 1 weist dann vorzugsweise eine Trockenrohdichte ρ₀ von 0,3 bis 1,5 g/cm³, bevorzugt von 0,5 bis 1,3 g/cm³, gemäß DIN EN 1094-4 (09/1995) auf.

Zudem weist der Formkörper 1 vorzugsweise eine Porosität von 60 bis 90 %, bevorzugt von 70 bis 80 %, gemäß DIN EN 1094-4 (09/1995) auf.

Die Kaltdruckfestigkeit des Formkörpers 1 liegt vorzugsweise bei 1,5 bis 20,0 MPa, bevorzugt bei 2,5 bis15,0 MPa, gemäß DIN EN 993-5 (12/1998).

Und die Kaltbiegefestigkeit des Formkörpers 1 beträgt gemäß der zweiten Ausführungsform vorzugsweise und gemäß der ersten Ausführungsform erfindungsgemäß 1,0 bis 9,0 MPa, bevorzugt 1,5 bis 7,0 MPa, gemäß DIN EN 993-6 (04/1995).

Die Heißbiegefestigkeit des Formkörpers 1 beträgt vorzugsweise 1,5 bis 7,0 MPa, bevorzugt 2,0 bis 5,0 MPa, gemäß DIN EN 993-7 (04/1995).

Zudem weist der Formkörper 1 gemäß der zweiten Ausführungsform erfindungsgemäß einen Erweichungspunkt bestimmt mit einem Erhitzungsmikroskop gemäß DIN EN 51730 (09/2007) von 1200 bis 1650 °C auf. Und gemäß der ersten Ausführungsform weist der Formkörper 1 vorzugsweise einen Erweichungspunkt bestimmt mit einem Erhitzungsmikroskop gemäß DIN EN 51730 (09/2007) von 800 bis 1700 °C, bevorzugt 1200 bis 1650 °C, auf.

Somit ist der Formkörper 1 für den dauerhaften bzw. permanenten Einsatz bei sehr hohen Temperaturen geeignet.

Außerdem weist der Formkörper 1 vorzugsweise folgende Wärmeleitfähigkeiten gemäß DIN EN 993-15 (07/2005) auf:

| | **WLF [W/mK]** | |
|---|---|---|
| | | vorzugsweise |
| bei 26°C | 0,10 bis 0,14 | 0,11 bis 0,13 |
| bei 307°C | 0,12 bis 0,16 | 0,13 bis 0,15 |
| bei 700°C | 0,17 bis 0,21 | 0,18 bis 0,20 |
| bei 995°C | 0,25 bis 0,29 | 0,26 bis 0,28 |

Der erfindungsgemäße Formkörper 1 weist außerdem vorzugsweise folgende chemische Zusammensetzung gemäß DIN EN ISO 12677 (02/2013) auf, wobei sich die einzelnen Bestandteile (glühverlustfrei) zu 100 Gew.-% addieren:

| | **Anteil [Gew.-%]** | |
|---|---|---|
| | | vorzugsweise |
| SiO₂ | 22,0 bis 99,0 | 43,5 bis 97,5 |
| Al₂O₃ | 0 bis 15,0 | 0 bis 10,0 |
| P₂O₅ | 0,2 bis 20,0 | 0,5 bis 15,0 |
| CaO | 0 bis 20,0 | 0 bis 15,0 |
| K₂O | 0,3 bis 10,0 | 0,5 bis 7,5 |
| Na₂O | 0 bis 10,0 | 0,5 bis 7,5 |
| Rest-Oxide | 0,5 bis 3,0 | 1,0 bis 1,5 |

Wie bereits erläutert, wird der Formkörper 1 gemäß der ersten Ausführungsform erfindungsgemäß zur thermischen Isolierung einer Metallschmelze, insbesondere einer Stahlschmelze von der Umgebung verwendet. Vorzugsweise wird der Formkörper 1 zur thermischen Kopfblockisolierung beim steigenden Blockguss verwendet.

Ein Blockgussvorrichtung 4 (Fig. 2 und 3) für den steigenden Blockguss von Metall, insbesondere von Stahl, weist üblicherweise ein Untergestell 5 mit einem Gießkanal 6 zum Zuführen des geschmolzenen Metalls, insbesondere des Stahls, auf. Zudem weist die Blockgussvorrichtung 4 eine rohrförmige Kokille 7 zur Aufnahme eines Metallbades 8 aus Metallschmelze auf. Die Kokille 7 weist ein unteres und ein oberes, offenes Kokillenende 7a;b auf. Das obere Kokillenende 7b bildet einen Kokillenkopf 9 der Kokille 7.

Gemäß einem vorteilhaften Aspekt der Erfindung wird der Formkörper 1 als Abdeckplatte 10 zum Abdecken des oberen, offenen Kokillenendes 7b verwendet. Die Abdeckplatte 10 wird dazu vor Beginn des Blockgusses (Fig. 2) auf den Kokillenkopf 9 aufgelegt. Die Auflegung auf die Kokille 7 erfolgt somit ohne direkte Berührung mit dem Metallbad 8. Das Metallbad 8 wird somit durch die Abdeckplatte 10 indirekt, also ohne direkten Kontakt, thermisch isoliert. An der Abdeckplatte 10 ist ein mit Gießpulver befüllter Gießpulversack 11 derart befestigt, dass er von der Abdeckplatte 10 herunter hängt, in die Kokille 7 hinein. Zur Befestigung des Gießpulversackes 11 weist die Abdeckplatte 10 vorzugsweise eine von der einen zur anderen Plattenoberfläche durchgehende, mittige Aussparung 12 auf.

Nun wird die Metallschmelze, insbesondere die Stahlschmelze, durch den Gießkanal 6 von unten in die Kokille 7 eingefüllt und steigt in dieser nach oben (Fig. 3). Das Metallbad 8, insbesondere das Stahlbad, weist in der Regel eine Temperatur von ca. 1550°C auf. Der Gießpulversack 11 verbrennt deshalb nach kurzer Zeit aufgrund der hohen Wärme der Stahlschmelze, so dass sich das Gießpulver auf einer Metallbadoberfläche 8a verteilt und eine oberflächliche Gießpulverschicht 13 bildet. Das Gießpulver verteilt sich zudem zwischen der Kokille 7 und dem Metallbad 8 und wirkt als Trenn- und Schmiermittel.

Das Metallbad 8 steigt während des Angusses bis zur Abdeckplatte 10 an und bildet einen erstarrenden Gussblock 14 mit einem oberen Blockkopf 15 (Fig. 4). Die Abdeckplatte 10 isoliert den Blockkopf 15 von der Atmosphäre und sorgt dadurch für eine langsame Abkühlung des Blockkopfes 15.

Gemäß einem weiteren vorteilhaften Aspekt der Erfindung wird der Formkörper 1 als Isolierplatte 16 für eine Gießhaube bzw. Isolierhaube 17 zur thermischen Isolation des Blockkopfes 15 von der Kokille 7, insbesondere vom Kokillenkopf 9, verwendet. Die ringförmige Isolierhaube 17 besteht aus mehreren, miteinander verbundenen, in Umfangsrichtung der Kokille 7 zueinander benachbart angeordneten, Isolierplatten 16. Sie dient zur inneren Auskleidung des Kokillenkopfes 9. Die Isolierhaube 17 liegt somit innenseitig an einer Kokillenwandung 18 an. Sie kann auch am oberen Kokillenende 7b über die Kokille 7 überstehen (nicht dargestellt). In diesem Fall wird sie insbesondere zusammen mit einer losen Schüttung zur Isolation der Metallbadoberfläche 8a verwendet, welche am Ende des Gießvorganges abgesaugt wird.

Die Isolierhaube 17 kann auch einteilig ausgebildet sein und der Formkörper 1 somit als Isolierhaube 17 verwendet werden.

Der Formkörper 1 kann in vorteilhafter Weise auch als Abdeckplatte zum Abdecken bzw. zur Isolation der freien Metallbadoberfläche 8a in einem anderen, oben offenen, metallurgischen Gefäß verwendet werden. Insbesondere kann der Formkörper 1 als Abdeckplatte 19 für einen Gießverteiler 20 (Fig. 5 und 6), bevorzugt einen Stranggießverteiler (Tundish) verwendet werden.

Vor dem Anguss wird der Gießverteiler 20 vorzugsweise mit mehreren Abdeckplatten 19 abgedeckt (Fig. 5). Während des Angusses steigt das Metallbad 8 bis zu den Abdeckplatten 19 an. Diese bilden eine die Metallbadoberfläche 8a abdeckende, durchgehende, isolierende Abdeckschicht.

Der Formkörper 1 kann zudem auch in vorteilhafter Weise als Abdeckplatte zum Abdecken bzw. zur Isolation der freien Metallbadoberfläche 8a in einer Gießpfanne oder in Rinnen verwendet werden.

Der Formkörper 1 kann zudem auch direkt auf die Metallbadoberfläche 8a aufgelegt werden, so dass er auf dieser schwimmt.

Der erfindungsgemäß verwendete Formkörper 1 weist bei niedrigen Temperaturen als auch bei hohen Temperaturen eine geringe Wärmeleitfähigkeit und dadurch hervorragende wärmedämmende Eigenschaften auf. Bei der Verwendung zur Blockkopfisolation im steigenden Blockguss gewährleistet dies eine konstant gute Blockkopfqualität. Die gute Wärmedämmung resultiert insbesondere aus den sehr guten wärmedämmenden Eigenschaften der biogenen Kieselsäure und deren sehr hohem Schmelzpunkt von ca. 1650 °C.

Des Weiteren ist der Formkörper 1 schadstofffrei. Außerdem handelt es sich bei der Reisschalenasche um ein natürliches Recyclingprodukt.

Bei der Verwendung der Abdeckplatte 10 gleichzeitig als Halteplatte für den Gießpulversack 11 und im Anschluss daran zur Isolation des Blockkopfes 15 entfällt ein zusätzlicher Verfahrensschritt. Denn ein Entfernen der Halteplatte und das anschließende Aufbringen der losen Reisschalenasche entfällt.

Zudem ist die Staubbelastung deutlich reduziert. Das Auflegen der Abdeckplatten 10;19 auf die Kokille 7 bzw. den Gießverteiler 20 ist zudem deutlich einfacher als das Aufbringen einer losen Schüttung auf die Metallbadoberfläche 8a. Außerdem kann dies vor dem Einfüllen der Metallschmelze erfolgen, was für den jeweiligen Arbeiter eine deutlich geringere Temperaturbelastung bedeutet.

Im Rahmen der Erfindung liegt es auch, dass die Herstellung vorteilhaft dadurch erfolgt, dass die biogene Kieselsäure, insbesondere die Reisschalenasche, vor dem Mischen mit den anderen Bestandteilen des Formkörpers mit Wasser und/oder zumindest einem Bindemittel granuliert wird und das weiche bzw. plastische, noch nicht abgebundene Granulat den übrigen Bestandteilen zugemischt wird. Vorzugsweise handelt es sich bei dem Bindemittel um dasselbe Bindemittel bzw. dieselben Bindemittel, welches bzw. welche für den Formkörper verwendet wird bzw. werden. Beim Verdichten oder Pressen werden die plastischen Granulatkörner zerstört, so dass der erfindungsgemäße Formkörper mit den Zuschlagkörnern aus der biogenen Kieselsäure entsteht. Vorteil dieser Verfahrensvariante ist, dass die Staubentwicklung geringer ist.

### Ausführungsbeispiel:

Es wurde eine erfindungsgemäße Platte aus einem Versatz mit folgender Zusammensetzung mittels Auflastvibration hergestellt:

| | **Anteil [Gew.-%]** |
|---|---|
| Wasserglas (Betol 52 T) | 50 |
| Reisschalenasche NERMAT BF - E | 50 |

Die fertige Mischung wurde für 30 s mit einer Frequenz von 50 Hz und einer Amplitude von 0,8 mm verdichtet. Das Flächengewicht des aufgelegten Gewichts betrug 0,005 N/mm². Die Platte wurde entformt und bei 150°C für 12 h im Trockenschrank auf einem Blech getrocknet und abbinden gelassen. Die Platte wies folgende Maße auf: 500 x 500 x 300 mm³. Die hergestellten Platte hatte folgende Eigenschaften:

| | |
|---|---|
| Trockenrohdichte ρ₀ (DIN EN 1094-4 (09/1995)) | 0,73 g/cm³ |
| Porosität (DIN EN 1094-4 (09/1995)) | 70,00 % |
| Kaltdruckfestigkeit (DIN EN 993-5 (12/1998)) | 4,4 N/mm² |
| Kaltbiegefestigkeit (DIN EN 993-6 (04/1995)) | 2,4 N/mm² |

## Patentansprüche

1. Verwendung eines ungebrannten, feuerfesten Formkörpers (1) aufweisend eine Bindemittelmatrix (2) enthaltend zumindest ein abgebundenes, permanentes Bindemittel und Zuschlagkörner (3) aus Reisschalenasche, welche in die Bindemittelmatrix (2) eingebunden sind, wobei der Zuschlag des Formkörpers (1) zu mindestens 50 Gew.-% aus Reisschalenasche, bezogen auf die gesamte Trockenmasse an Zuschlagstoffen, besteht, und wobei es sich bei dem zumindest einen permanenten Bindemittel um Wasserglas oder einen Sol-Gel-Binder oder einen Phosphatbinder oder Tonerdezement oder Portlandzement handelt, und wobei der Formkörper eine Kaltbiegefestigkeit von 1,0 bis 9,0 MPa, bevorzugt von 1,5 bis 7,0 MPa gemäß DIN EN 993-6 (04/1995) aufweist, zur thermischen Isolation einer Metallschmelze, insbesondere einer Stahlschmelze, und/oder eines aus der Metallschmelze erstarrenden metallischen Gussblocks (14),
wobei ein Formkörper (1) verwendet wird, der mit folgenden Verfahrensschritten hergestellt ist:
a) Herstellen einer Mischung aufweisend die Zuschlagkörner (3) aus der Reisschalenasche, das zumindest eine permanente Bindemittel, und gegebenenfalls ein Lösungsmittel für das permanente Bindemittel,
b) Einfüllen der Mischung in eine Form,
c) Verdichten der Mischung mittels Auflastvibration oder uniaxialem Pressen,
d) Entformen des grünfesten Formkörpers (1),
e) Abbinden lassen des Formkörpers (1).

2. Verwendung nach Anspruch 1,
**dadurch gekennzeichnet, dass**
der Formkörper (1) zur thermischen Isolation der Stahlschmelze und/oder des Gussblocks (14), bevorzugt eines Blockkopfes (15) des Gussblockes (14), bei der Stahlherstellung, vorzugsweise beim steigenden Blockguss, verwendet wird.

3. Verwendung nach einem der vorhergehenden Ansprüche,
**dadurch gekennzeichnet, dass**
der Formkörper (1) zur thermischen Isolation der sich in einem metallurgischen Gefäß befindlichen Metallschmelze, insbesondere der Stahlschmelze, und/oder des sich in einem metallurgischen Gefäß befindlichen Gussblocks (14), von dem Gefäß und/oder der Atmosphäre verwendet wird.

4. Verwendung nach einem der vorhergehenden Ansprüche,
**dadurch gekennzeichnet, dass**
es sich bei dem Formkörper (1) um eine Platte (1) handelt.

5. Verwendung nach Anspruch 4,
**dadurch gekennzeichnet, dass**
der Formkörper (1) als Abdeckplatte (10) zum Abdecken und zur thermischen Isolation eines sich in einer Kokille (7) befindlichen Metallbades (8), insbesondere Stahlbades, vorzugsweise beim fallenden oder steigenden Blockguss,
und/oder
als Abdeckplatte (19) zum Abdecken und zur thermischen Isolation eines sich in einem Gießverteiler (20) befindlichen Metallbades (8), insbesondere eines Stahlbades, verwendet wird.

6. Verwendung nach einem der vorhergehenden Ansprüche,
**dadurch gekennzeichnet, dass**
der Zuschlag des Formkörpers (1) zu mindestens 80 Gew.-%, bevorzugt zu mindestens 90 Gew.-%, besonders bevorzugt zu 100 Gew.-%, aus Reisschalenasche, bezogen auf die gesamte Trockenmasse an Zuschlagstoffen, besteht.

7. Verwendung nach einem der vorhergehenden Ansprüche,
**dadurch gekennzeichnet, dass**
der Formkörper (1) eine Trockenrohdichte ρ₀ von 0,3 bis 1,5 g/cm³, bevorzugt von 0,5 bis 1,3 g/cm³ gemäß DIN EN 1094-4 (09/1995) und/oder
eine Porosität von 60 bis 90 %, bevorzugt von 70 bis 80 % gemäß DIN EN 1094-4 (09/1995) aufweist.

8. Verwendung nach einem der vorhergehenden Ansprüche,
**dadurch gekennzeichnet, dass**
der Formkörper (1) eine Kaltdruckfestigkeit von 1,5 bis 20,0 MPa, bevorzugt von 2,5 bis 15,0 MPa gemäß DIN EN 993-5 (12/1998) und/oder
eine Heißbiegefestigkeit von 1,5 bis 7,0 MPa, bevorzugt von 2,0 bis 5,0 MPa gemäß DIN EN 993-7 (04/1995) aufweist.

9. Verwendung nach einem der vorhergehenden Ansprüche,
**dadurch gekennzeichnet, dass**
der Formkörper (1) einen Erweichungspunkt bestimmt mit einem Erhitzungsmikroskop gemäß DIN EN 51730 (09/2007) von 800 bis 1700 °C, bevorzugt 1200 bis 1650 °C aufweist.

10. Verwendung nach einem der vorhergehenden Ansprüche,
**dadurch gekennzeichnet, dass**
der Formkörper (1) folgende Wärmeleitfähigkeiten WLF gemäß DIN EN 993-15 (07/2005) aufweist:
| | **WLF [W/mK]** | |
|---|---|---|
| | | vorzugsweise |
| bei 26°C | 0,10 bis 0,14 | 0,11 bis 0,13 |
| bei 307°C | 0,12 bis 0,16 | 0,13 bis 0,15 |
| bei 700°C | 0,17 bis 0,21 | 0,18 bis 0,20 |
| bei 995°C | 0,25 bis 0,29 | 0,26 bis 0,28 |

11. Verwendung nach einem der vorhergehenden Ansprüche,
**dadurch gekennzeichnet, dass**
ein Formkörper (1) verwendet wird, der hergestellt ist aus einer Mischung, deren Zusammensetzung so eingestellt ist, dass die Mischung nach 30 s unter Vibration ein Ausbreitmaß, bestimmt in Anlehnung an DIN EN ISO 1927-4 (03/2013), von 200 bis 500 mm, bevorzugt 250 bis 350 mm aufweist.

12. Verwendung nach einem der vorhergehenden Ansprüche,
**dadurch gekennzeichnet, dass**
ein Formkörper (1) verwendet wird, der hergestellt ist aus einer Mischung, die bezogen auf die gesamte Trockenmasse folgende Zusammensetzung aufweist, wobei sich die einzelnen Bestandteile zu 100 Gew.-% ergänzen:
| | **Anteil [Gew.-%]** | |
|---|---|---|
| | | vorzugsweise |
| Reisschalenasche | 20,0 bis 95,0 | 45,0 bis 90,0 |
| Permanentes Bindemittel | 5,0 bis 30,0 | 10,0 bis 20,0 |
| Weitere Zuschlagstoffe | 0 bis 20,0 | 0 bis 10,0 |
| Sonstige Bestandteile | 0 bis 30,0 | 0 bis 25,0 |

13. Verwendung nach einem der vorhergehenden Ansprüche,
**dadurch gekennzeichnet, dass**
ein Formkörper (1) verwendet wird, der hergestellt ist indem die Zuschlagkörner (3) aus der biogene Kieselsäure vor dem Mischen mit den übrigen Bestandteilen der Mischung mit Wasser und/oder zumindest einem Bindemittel zu Granulatkörnern agglomeriert werden und die Granulatkörner in plastischem Zustand mit den übrigen Bestandteilen der Mischung gemischt werden.

14. Verwendung nach einem der vorhergehenden Ansprüche,
**dadurch gekennzeichnet, dass**
die Bindemittelmatrix reagierte Mikrosilika, reagierte Flugasche und/oder reagierten (Kraftwerks-) Filterstaub enthält.

15. Verwendung eines ungebrannten, feuerfesten Formkörpers (1) aufweisend eine Bindemittelmatrix (2) enthaltend zumindest ein abgebundenes, permanentes Bindemittel und Zuschlagkörner (3) aus biogener Kieselsäure, vorzugsweise aus Reisschalenasche, welche in die Bindemittelmatrix (2) eingebunden sind, wobei der Zuschlag des Formkörpers (1) zu mindestens 50 Gew.-% aus biogener Kieselsäure, bevorzugt aus Reisschalenasche, bezogen auf die gesamte Trockenmasse an Zuschlagstoffen, besteht, und wobei es sich bei dem zumindest einen permanenten Bindemittel um Wasserglas oder einen Sol-Gel-Binder oder Tonerdezement oder Portlandzement handelt, und wobei der Formkörper (1) einen Erweichungspunkt bestimmt mit einem Erhitzungsmikroskop gemäß DIN EN 51730 (09/2007) von 1200 bis 1650 °C aufweist, zur thermischen Isolation einer feuerfesten Auskleidung, insbesondere in einem Mehrschichtmauerwerk oder in einem Wärmebehandlungsofen, oder als Korrosionssperre, z.B. gegen Alkaliangriff, oder als Brandschutzauskleidung oder als Filtermaterial für Heißgase.

16. Verwendung nach Anspruch 15,
**dadurch gekennzeichnet, dass**
ein Formkörper (1) mit einer Kaltbiegefestigkeit von 1,0 bis 9,0 MPa, bevorzugt von 1,5 bis 7,0 MPa gemäß DIN EN 993-6 (04/1995) verwendet wird.

17. Verwendung nach Anspruch 15 oder 16,
**dadurch gekennzeichnet, dass**
ein Formkörper (1) verwendet wird, der mit folgenden Verfahrensschritten hergestellt ist:
a) Herstellen einer Mischung aufweisend die Zuschlagkörner (3) mit und/oder aus der biogenen Kieselsäure, das zumindest eine permanente Bindemittel, und gegebenenfalls eines Lösungsmittels für das permanente Bindemittel,
b) Einfüllen der Mischung in eine Form,
c) Verdichten der Mischung,
d) Entformen des grünfesten Formkörpers (1),
e) Abbinden lassen des Formkörpers (1).

18. Verwendung nach einem der Ansprüche 15 bis 17,
**dadurch gekennzeichnet, dass**
ein Formkörper (1) mit den Merkmalen von einem der Ansprüche 4, 7 bis 14 verwendet wird.

## Claims

1. Use of an unfired, refractory molded body (1), comprising a binding agent matrix (2) containing at least one set, permanent binding agent and aggregate grains (3) of rice husk ash, which grains (3) are incorporated into the binding agent matrix (2), wherein the aggregate of the molded body (1) consists of at least 50 wt-% of rice husk ash, relative to the total dry mass of aggregates materials, and wherein the at least one permanent binding agent pertains to water-glass or a sol-gel binder or a phosphate binder or alumina cement or Portland cement, and wherein the molded body (1) comprises a cold bending strength from 1.0 to 9.0 MPa, preferably from 1.5 to 7.0 MPa according to DIN EN 993-6 (04/1995), for thermal isolation of molten metal, especially of molten steel, and/or of a metallic ingot (14) solidifying from the molten metal,
wherein a molded body (1) is used which is produced with the following method steps:
a) Preparation of a mixture having the aggregate grains (3) of the rice husk ash, the at least one, permanent binding agent, and potentially a solvent for the permanent binding agent,
b) Filling the mixture into a mold,
c) Compacting the mixture by means of superimposed load vibration or uniaxial pressing,
d) Removing the green molded body (1) from the mold,
e) Letting the molded body (1) set.

2. Use according to claim 1,
**characterized in that**
the molded body (1) is used for thermal isolation of the molten steel and/or of the ingot (14), preferably of an ingot head (15) of the ingot, for the production of steel, preferably in rising ingot casting.

3. Use according to one of the preceding claims,
**characterized in that**
the molded body (1) is used for thermal isolation of the molten metal, in particular of the molten steel, located in a metallurgical vessel, and/or of the ingot (14) located in a metallurgical vessel, from the vessel itself and/or from the atmosphere.

4. Use according to one of the preceding claims,
**characterized in that**
the molded body (1) is a plate (1).

5. Use according to claim 4,
**characterized in that**
the molded body (1) is used as covering plate (10) for covering and for thermal isolation of a metal bath (8), in particular a steel bath, located in a ingot mold (7), preferably in falling or rising ingot casting,
and/or
as covering plate (19) for covering and for thermal isolation of a metal bath (8), in particular a steel bath, located in a casting distributor (20).

6. Use according to one of the preceding claims,
**characterized in that**
the aggregate of the molded body (1) consists of at least 80 wt-%, preferably of at least 90 wt-%, particularly preferably of 100 wt-% of rice husk ash, relative to the total dry mass of aggregates materials.

7. Use according to one of the preceding claims,
**characterized in that**
the molded body (1) comprises a dry apparent density *p*₀ from 0.3 to 1.5 g/cm³, preferably from 0.5 to 1.3 g/cm³ according to DIN EN 1094-4 (09/1995)
and/or
a porosity from 60 to 90%, preferably from 70 to 80% according to DIN EN 1094-4 (09/1995).

8. Use according to one of the preceding claims,
**characterized in that**
the molded body (1) comprises a cold compression strength from 1.5 to 20.0 MPa, preferably from 2.5 to 15.0 MPa according to DIN EN 993-5 (12/1998)
and/or
a hot bending strength from 1.5 to 7.0 MPa, preferably from 2.0 to 5.0 MPa according to DIN EN 993-7 (04/1995).

9. Use according to one of the preceding claims,
**characterized in that**
the molded body (1) comprises a softening point from 800 to 1700 °C, preferably 1200 to 1650 °C, determined with a hot stage microscope according to DIN EN 51730 (09/2007).

10. Use according to one of the preceding claims,
**characterized in that**
the molded body (1) comprises the following thermal conductivities (TC) according to DIN EN 993-15 (07/2005):
| | **TC [W/mK]** | |
|---|---|---|
| | | preferably |
| at 26°C | 0.10 to 0.14 | 0.11 to 0.13 |
| at 307°C | 0.12 to 0.16 | 0.13 to 0.15 |
| at 700°C | 0.17 to 0.21 | 0.18 to 0.20 |
| at 995°C | 0.25 to 0.29 | 0.26 to 0.28 |

11. Use according to one of the preceding claims,
**characterized in that**
a molded body (1) is used which is produced from a mixture whose composition is adjusted such that the mixture after 30 s under vibration, has a slump of 200 to 500 mm, preferably 250 to 350 mm, determined in reference to DIN EN ISO 1927-4 (03/2013).

12. Use according to one of the preceding claims,
**characterized in that**
a molded body (1) is used which is produced from a mixture which comprises the following composition relative to the total dry mass, wherein the individual constituents add up to 100 wt-%:
| | **Amount [wt-%]** | |
|---|---|---|
| | | preferably |
| Rice husk ash | 20.0 to 95.0 | 45.0 to 90.0 |
| Permanent binding agent | 5.0 to 30.0 | 10.0 to 20.0 |
| Other aggregate materials | 0 to 20.0 | 0 to 10.0 |
| Other constituents | 0 to 30.0 | 0 to 25.0 |

13. Use according to one of the preceding claims,
**characterized in that**
a molded body (1) is used which is produced **in that** before mixing with the other constituents of the mixture, the aggregate grains (3) from the biogenic silicic acid are agglomerated with water and/or with at least one binding agent to form granulate grains and the granulate grains in the ductile state are mixed with the other constituents of the mixture.

14. Use according to one of the preceding claims,
**characterized in that**
the binding agent matrix (2) contains reacted microsilica, reacted fly ash and/or reacted (power plant) filter dust.

15. Use of an unfired, refractory molded body (1), comprising a binding agent matrix (2) containing at least one set, permanent binding agent and aggregate grains (3) of biogenic silicic acid, preferably of rice husk ash, which are incorporated into the binding agent matrix (2), wherein the aggregate of the molded body (1) consists of at least 50 wt-% of biogenic silicic acid, preferably of rice husk ash, relative to the total dry mass of aggregates materials, and wherein the at least one permanent binding agent pertains to water-glass or a sol-gel binder or alumina cement or Portland cement, and wherein the molded body (1) comprises a softening point from 1200 to 1650 °C, determined with a hot stage microscope according to DIN EN 51730 (09/2007), for thermal isolation of a refractory lining, especially in a multiple-layer brick wall or in a heat-treatment furnace, or as a corrosion barrier, e.g. against alkali attack, or as a fire protection lining or as filter material for hot gasses.

16. Use according to claim 15,
**characterized in that**
the molded body (1) comprises a cold bending strength from 1.0 to 9.0 MPa, preferably from 1.5 to 7.0 MPa according to DIN EN 993-6 (04/1995).

17. Use according to claim 15 or 16,
**characterized in that**
a molded body (1) is used which is produced with the following method steps:
a) Preparation of a mixture having the aggregate grains (3) with and/or biogenic silicic acid, the at least one, permanent binding agent, and potentially a solvent for the permanent binding agent,
b) Filling the mixture into a mold,
c) Compacting the mixture,
d) Removing the green molded body (1) from the mold,
e) Letting the molded body (1) set.

18. Use according to one of claims 15 to 17,
**characterized in that**
a molded body (1) with the features of one of claims 4, 7 to 14 is used.

## Revendications

1. Utilisation d'un corps moulé réfractaire non cuit (1), comprenant une matrice de liant (2) contenant au moins un liant permanent pris et des grains d'agrégat (3) de cendre d'écorce de riz, ces grains (3) étant incorporés dans la matrice de liant (2), où l'agrégat du corps moulé (1) est constitué d'au moins 50 % en poids de cendre d'écorce de riz, par rapport à la masse sèche totale des matériaux d'agrégat, et où l'au moins un liant permanent est du verre à eau ou un liant sol-gel ou un liant phosphate ou du ciment d'alumine ou du ciment Portland, et où le corps moulé (1) a une résistance à la flexion à froid comprise entre 1.0 à 9,0 MPa, de préférence de 1,5 à 7,0 MPa selon la norme DIN EN 993-6 (04/1995), pour l'isolation thermique du métal en fusion, en particulier de l'acier en fusion, et/ou d'un lingot métallique (14) se solidifiant à partir du métal en fusion,
où un corps moulé (1) est utilisé qui est produit selon les étapes de procédures suivantes:
a) Préparation d'un mélange contenant les grains d'agrégat (3) de la cendre d'écorce de riz, l'au moins un liant permanent, et éventuellement un solvant pour le liant permanent,
b) Verser le mélange dans un moule,
c) Compactage du mélange au moyen d'une vibration de charge superposée ou d'une compression uniaxiale,
d) Démoulage du corps moulé vert (1),
e) Laisser le corps moulé (1) prendre.

2. Utilisation selon la revendication 1,
**caractérisé en ce que**
le corps moulé (1) est utilisé pour l'isolation thermique de l'acier en fusion et/ou du lingot (14), de préférence d'une tête de lingot (15) du lingot, pour la production d'acier, de préférence pour la coulée en lingots ascendants.

3. Utilisation selon l'une des revendications précédentes,
**caractérisé en ce que**
le corps moulé (1) est utilisé pour l'isolation thermique du métal en fusion, en particulier de l'acier en fusion, situé dans une cuve métallurgique, et/ou du lingot (14) situé dans une cuve métallurgique, par rapport à la cuve elle-même et/ou à l'atmosphère.

4. Utilisation selon l'une des revendications précédentes,
**caractérisé en ce que**
le corps moulé (1) est une plaque (1).

5. Utilisation selon la revendication 4,
**caractérisé en ce que**
le corps moulé (1) est utilisé comme plaque de recouvrement (10) pour le recouvrement et l'isolation thermique d'un bain de métal (8), en particulier un bain d'acier, situé dans une lingotière (7), de préférence pour la coulée en lingots tombants ou ascendants,
et/ou
comme plaque de recouvrement (19) pour le recouvrement et l'isolation thermique d'un bain de métal (8), en particulier un bain d'acier, situé dans un distributeur de coulée (20).

6. Utilisation selon l'une des revendications précédentes,
**caractérisé en ce que**
l'agrégat du corps moulé (1) est constitué d'au moins 80 % en poids, de préférence d'au moins 90 % en poids, de préférence encore de 100 % en poids d'acide silicique biogène, de préférence de cendre d'écorce de riz, par rapport à la masse sèche totale des matériaux d'agrégat.

7. Utilisation selon l'une des revendications précédentes,
**caractérisé en ce que**
le corps moulé (1) comprend une densité apparente sèche *p*₀ de 0,3 à 1,5 g/cm³, de préférence de 0,5 à 1,3 g/cm³ selon DIN EN 1094-4 (09/1995)
et/ou
une porosité de 60 à 90 %, de préférence de 70 à 80 % selon la norme DIN EN 1094-4 (09/1995).

8. Utilisation selon l'une des revendications précédentes,
**caractérisé en ce que**
le corps moulé (1) comprend une résistance à la compression à froid de 1,5 à 20,0 MPa, de préférence de 2,5 à 15,0 MPa selon la norme DIN EN 993-5 (12/1998)
et/ou
une résistance à la flexion à chaud de 1,5 à 7,0 MPa, de préférence de 2,0 à 5,0 MPa selon la norme DIN EN 993-7 (04/1995).

9. Utilisation selon l'une des revendications précédentes,
**caractérisé en ce que**
le corps moulé (1) a un point de ramollissement compris entre 800 et 1700 °C, de préférence entre 1200 et 1650 °C, déterminé à l'aide d'un microscope à platine chaude conformément à la norme DIN EN 51730 (09/2007).

10. Utilisation selon l'une des revendications précédentes,
**caractérisé en ce que**
le corps moulé (1) comprend les conductivités thermiques suivantes (CT) selon la norme DIN EN 993-15 (07/2005):
| | **CT [W/mK]** | |
|---|---|---|
| | | de préférence |
| à 26°C | 0,10 à 0,14 | 0,11 à 0,13 |
| à 307°C | 0,12 à 0,16 | 0,13 à 0,15 |
| à 700°C | 0,17 à 0,21 | 0,18 à 0,20 |
| à 995°C | 0,25 à 0,29 | 0,26 à 0,28 |

11. Utilisation selon l'une des revendications précédentes,
**caractérisé en ce que**
un corps moulé (1) est utilisé qui est produit à partir d'un mélange dont la composition est ajustée de telle sorte que le mélange, après 30 s de vibration, comprend un affaissement de 200 à 500 mm, de préférence de 250 à 350 mm, déterminé en référence à la norme DIN EN ISO 1927-4 (03/2013).

12. Utilisation selon l'une des revendications précédentes,
**caractérisé en ce que**
un corps moulé (1) est utilisé qui est produit à partir d'un mélange qui comprend la composition suivante par rapport à la masse sèche totale, où les constituants individuels se complètent à 100 % en poids:
| | **Quantité [% en poids]** | |
|---|---|---|
| | | de préférence |
| Cendre d'écorce de riz | 20,0 à 95,0 | 45,0 à 90,0 |
| Agent liant permanent | 5,0 à 30,0 | 10,0 à 20,0 |
| Autres matériaux d'agrégat | 0 à 20,0 | 0 à 10,0 |
| Autres constituants | 0 à 30,0 | 0 à 25,0 |

13. Utilisation selon l'une des revendications précédentes,
**caractérisé en ce que**
un corps moulé (1) est utilisé qui est produit en ce sens qu'avant d'être mélangés aux autres constituants du mélange, les grains agrégés (3) de l'acide silicique biogène sont agglomérés avec de l'eau et/ou avec au moins un liant pour former des grains de granulés et les grains de granulés à l'état ductile sont mélangés aux autres constituants du mélange.

14. Utilisation selon l'une des revendications précédentes,
**caractérisé en ce que**
la matrice de liant (2) contient de la microsilice réagie, des cendres volantes réagies et/ou de la poussière de filtre (de centrale électrique) réagie.

15. Utilisation d'un corps moulé réfractaire non cuit (1), comprenant une matrice de liant (2) contenant au moins un liant permanent pris et des grains d'agrégat (3) de l'acide silicique biogène, de préférence de la cendre d'écorce de riz, qui sont incorporés dans la matrice de liant (2), où l'agrégat du corps moulé (1) consiste en au moins 50 % en poids d'acide silicique biogène, de préférence de la cendre d'écorce de riz, par rapport à la masse sèche totale des matériaux d'agrégat, et où l'au moins un liant permanent est due verre à eau ou un liant sol-gel ou du ciment d'alumine ou du ciment Portland, et où le corps moulé (1) a un point de ramollissement de 1200 à 1650 °C, déterminé avec un microscope à platine chaude selon DIN EN 51730 (09/2007), pour l'isolation thermique d'un revêtement réfractaire, en particulier dans un mur de briques à couches multiples ou dans un four de traitement thermique, ou comme barrière contre la corrosion, par exemple contre l'attaque des alcalis, ou comme revêtement de protection contre les incendies ou comme matériau filtrant pour les gaz chauds.

16. Utilisation selon la revendication 15,
**caractérisé en ce que**
le corps moulé (1) comprend une résistance à la flexion à froid comprise entre 1,0 et 9,0 MPa, de préférence entre 1,5 et 7,0 MPa selon la norme DIN EN 993-6 (04/1995).

17. Utilisation selon la revendication 15 ou 16,
**caractérisé en ce que**
un corps moulé (1) est utilisé qui est produit selon les étapes de procédures suivantes:
a) Préparation d'un mélange contenant les grains d'agrégat (3) avec et/ou l'acide silicique biogène, l'au moins un liant permanent, et éventuellement un solvant pour le liant permanent,
b) Verser le mélange dans un moule,
c) Compactage du mélange,
d) Démoulage du corps moulé vert (1),
e) Laisser le corps moulé (1) prendre.

18. Utilisation selon l'une des revendications 15 à 17,
**caractérisé en ce que**
corps moulé (1) comprenant les caractéristiques de l'une des revendications 4, 7 à 14 est utilisé.
